# FASCICULE DE BREVET EUROPEEN

(11) **EP 2 591 144 B1**
(45) Date de publication et mention de la délivrance du brevet: **10.05.2017**
(21) Numéro de dépôt: 11743287.2
(22) Date de dépôt: 04.07.2011
(51) Int. Cl.: C23C 22/73

(54) **PROCEDE DE FORMATION D'UN DEPOT METALLIQUE A LA SURFACE D'UN SUBSTRAT ET APPLICATIONS**
VERFAHREN ZUR HERSTELLUNG EINER METALLABLAGERUNG AUF DER OBERFLÄCHE EINES SUBSTRATS UND VERFAHREN DAFÜR
METHOD FOR FORMING A METAL DEPOSIT ON THE SURFACE OF A SUBSTRATE, AND USES THEREOF

(30) Priorité: 05.07.2010 FR 1055422
(43) Date de publication de la demande: 15.05.2013
(73) Titulaire: Centre National de la Recherche Scientifique, 75016 Paris (FR)
(72) Inventeur: SILVAIN, Jean-François, F-33610 Cestas (FR); VINCENT, Cécile, F-33400 Talence (FR); HEINTZ, Jean-Marc, F-33650 Saint Morillon (FR)
(74) Mandataire: Goulard, Sophie
(86) Numéro de dépôt international: PCT/FR2011/051563
(87) Numéro de publication internationale: WO 2012/004501

(56) Documents cités:
- US-A1- 2002 187 378
- CHA S I ET AL: "Extraordinary strengthening effect of carbon nanotubes in metal-matrix nanocomposites processed by molecular-level mixing", ADVANCED MATERIALS 20050606 WILEY-VCH VERLAG DE, vol. 17, no. 11, 6 juin 2005 (2005-06-06), pages 1377-1381, XP002618662, DOI: DOI:10.1002/ADMA.200401933
- SILVAIN J F ET AL: "Novel processing and characterization of Cu/CNF nanocomposite for high thermal conductivity applications", COMPOSITES SCIENCE AND TECHNOLOGY ELSEVIER SCIENCE LTD. UK, vol. 69, no. 14, novembre 2009 (2009-11), pages 2474-2484, XP002618663, ISSN: 0266-3538

## Description

La présente invention est relative à un procédé de dépôt de métaux, et en particulier de cuivre, sur un substrat.

Le dépôt de métaux, et en particulier de cuivre, sur des substrats présente un intérêt, notamment dans les cas suivants :
- il permet de favoriser le mouillage des substrats, par exemple si ceux-ci doivent être incorporés dans une matrice liquide,
- il permet le brasage métal-céramique par pré-métallisation de la céramique,
- il permet d'optimiser la conductivité électrique et/ou thermique de surfaces de matériaux isolants.

Le dépôt de métaux, et en particulier de cuivre, sur des substrats peut être réalisé par différentes techniques :
i) par dépôt physique en phase vapeur (PVD) : ce procédé consiste par exemple à réaliser une pulvérisation cathodique du métal dans un réacteur dans lequel est placé le substrat à revêtir. L'application d'une différence de potentiel entre la cible (cathode) et les parois du réacteur au sein d'une atmosphère raréfiée permet la création d'un plasma froid. Sous l'effet du champ électrique, les espèces positives du plasma se trouvent attirées par la cible et entrent en collision avec cette dernière. Elles communiquent alors leur quantité de mouvement, provoquant ainsi la pulvérisation des atomes métalliques sous forme de particules neutres qui se condensent sur le substrat pour y former un film métallique. Ce type de technique est par exemple décrit dans A. Billard et F. Perry, « Pulvérisation cathodique magnétron », Techniques de l'Ingénieur, Traité de Matériaux, M 1 654-1.
ii) par dépôt chimique en phase vapeur (CVD) : selon cette technique, le substrat est exposé à un ou plusieurs précurseurs métalliques en phase gazeuse, qui réagissent et/ou se décomposent à la surface du substrat pour générer le dépôt du métal (S. Audisio, « Dépots chimiques à partir d'une phase gazeuse », Techniques de l'Ingénieur, Traité de Matériaux, M 1 660-1). Le dépôt peut être assisté par plasma.
   Les techniques de dépôt par PVD et par CVD nécessitent un appareillage sophistiqué et onéreux. Elles ne sont de plus pas adaptables à tout type de support. Elles présentent également l'inconvénient de mettre en oeuvre des solvants polluants.
iii) par dépôt chimique par voie aqueuse : Il consiste généralement à réaliser une réaction d'oxydo-réduction en milieu aqueux en présence d'un catalyseur. Le produit de la réaction s'adsorbe sur un substrat pour y former un film métallique mince. Cependant, le dépôt chimique par voie aqueuse ne permet pas un dépôt sélectif de métal sur certaines zones du substrat par exemple. Le dépôt effectué n'est pas toujours suffisamment bien fixé au substrat (simple adsorption).

Le but de la présente invention est donc de pourvoir à un procédé de dépôt de métaux, et en particulier de cuivre, simple et peu coûteux, permettant de réaliser des dépôts sélectifs et résistants, sur tout type de substrats. Ce but est atteint par le procédé qui va être décrit ci-après et qui fait l'objet de la présente invention.

La présente invention a pour objet un procédé de formation d'un dépôt métallique à la surface d'un substrat solide, ledit procédé étant caractérisé en ce qu'il comprend au moins :
1) une étape de fonctionnalisation d'au moins une partie de la surface du substrat par des groupements -O-P,-O-P-O, -O-S ou -O-S-O, lesdits groupements étant liés à la surface du substrat par l'intermédiaire d'un atome d'oxygène, ladite fonctionnalisation étant réalisée par mise en contact du substrat avec un agent de phosphatation, respectivement de sulfuration ;
2) une étape de mélange du substrat avec des particules, sous forme de poudre de taille variant entre 10 nm et 100 µm, d'un métal ou d'un oxyde métallique se sublimant à une température inférieure à 1000°C, soit simultanément à l'étape 1) de fonctionnalisation, soit après ladite étape 1) de fonctionnalisation ;
3) une étape de traitement thermique du mélange obtenu ci-dessus à l'issue de l'étape 2), à une température variant de 100 à 400°C ; étant entendu que ladite étape 3) n'est réalisée que lorsqu'un métal est utilisé à l'étape 2) ci-dessus, ladite étape 3) étant en outre conduite à une température inférieure à la température de fusion du métal considéré et à l'air pour oxyder ledit métal et obtenir un oxyde métallique ;
4) une étape de réduction sous atmosphère réductrice, à une température comprise entre 0,1 T_{f} et une température inférieure à T_{f}, T_{f} étant la température de fusion, exprimée en Kelvin, de l'oxyde métallique obtenu à l'étape 3) ou de l'oxyde métallique utilisé à l'étape 2), pour provoquer la réduction dudit l'oxyde métallique et la sublimation concomitante du métal et/ou de l'oxyde métallique puis la fixation des atomes métalliques sur les atomes de phosphore des groupements -O-P ou sur les atomes de soufre des groupements O-S ou sur l'atome d'oxygène libre des groupements O-P-O ou -O-S-O liés au substrat.

Les liaisons chimiques reliant les atomes d'oxygène à la surface du substrat sont des liaisons iono-covalentes.

L'étape de fonctionnalisation est une étape de phosphatation ou de sulfuration. Elle est de préférence réalisée par immersion du substrat dans un agent de phosphatation, respectivement un agent de sulfuration, lesdits agents étant liquides ou en solution dans un solvant.

Selon l'invention, on entend par agent de phosphatation, tout composé phosphoré capable de conduire à la formation de groupements -O-P ou -O-P-O à la surface du substrat. L'agent de phosphatation est de préférence choisi parmi l'acide phosphorique, les esters phosphoriques tels que le produit vendu sous la dénomination commerciale Beycostat ® C213 par la société CECA-GERLAND, l'éthylphosphate ou le butylphosphate.

Selon l'invention, on entend par agent de sulfuration, tout composé soufré capable de conduire à la formation de groupements -O-S ou -O-S-O à la surface du substrat. L'agent de sulfuration est de préférence l'acide sulfurique.

Le solvant de l'agent de phosphatation ou de sulfuration est de préférence choisi parmi l'eau, les alcools inférieurs tels que l'éthanol, les cétones tels que la 2-butanone et leurs mélanges.

Selon le procédé conforme à l'invention, l'étape 1) de fonctionnalisation peut être réalisée sur la totalité de la surface du substrat ou bien sur certaines zones uniquement. Lorsqu'une partie seulement de la surface du substrat doit être fonctionnalisée, alors les zones sur lesquelles il convient de ne pas fixer de groupements -O-P,-O-P-O, -O-S ou -O-S-O sont masquées préalablement à la première étape. Cette étape préalable de masquage peut être réalisée par toute technique approprié connue de l'homme du métier, telle que par exemple par application d'un masque en résine thermosensible dans le cas des substrats plans.

L'étape de fonctionnalisation est généralement réalisée à une température inférieure à la température de décomposition thermique du substrat et de préférence à une température inférieure à la température d'évaporation du solvant. Cette étape de fonctionnalisation est de préférence réalisée à une température variant de 60 à 200°C, et encore plus préférentiellement de 80 à 100°C.

La durée de l'étape de fonctionnalisation varie généralement de 15 min à 4 heures, et encore plus préférentiellement de 30 min à 1 heure.

Le procédé conforme à l'invention permet de déposer un métal sur tout type de support solide. Parmi les substrats utilisables selon le procédé de l'invention, on peut mentionner les substrats sous forme de poudre tels que les poudres de diamant et les poudres de carbure de silicium, les substrats sous forme de microfibres et de nanofibres telles que les fibres de carbone et les fibres d'alumine, les substrats plans tels que les substrats en alumine, carbone ou silicium.

Selon une forme de réalisation particulière du procédé de l'invention, et lorsque l'étape de fonctionnalisation et l'étape de mélange du substrat avec les particules de métal ou d'oxyde métallique sont réalisées de façon séparée, le procédé peut alors en outre comprendre, après l'étape de fonctionnalisation du substrat, une étape de séchage du substrat. Cette étape de séchage est de préférence réalisée en étuve, à une température variant de 80 à 120°C environ.

Au sens de la présente invention, on entend par « métal ou oxyde métallique se sublimant à basse température », les métaux et oxydes métalliques se sublimant à une température T inférieure ou égale à 0,5 T_{f}, T_{f} étant la température de fusion, exprimée en Kelvin, du métal ou de l'oxyde métallique considéré.

Selon l'invention, les métaux et oxydes métalliques se sublimant à basse température sont choisis parmi les métaux et oxydes métalliques se sublimant à une température généralement inférieure à 1000°C, et plus particulièrement inférieure à 500°C.

Les métaux se sublimant à basse température sont de préférence choisis parmi le cuivre (température de sublimation (TS = 727°C), le plomb (TS = 342°C), le nickel et le magnésium, ces températures de sublimation étant données pour une pression de vapeur dans le milieu extérieur d'environ 10⁻⁸ Torr.

Les oxydes métalliques se sublimant à basse température peuvent être choisis parmi l'oxyde de cuivre dendritique (TS = à partir de 250°C), l'oxyde de plomb (TS = à partir de 200°C) et l'oxyde de nickel (TS = à partir de 300°C), ces températures de sublimation étant données pour une pression de vapeur dans le milieu extérieur d'environ 10⁻⁸ Torr.

Les particules de métal ou d'oxyde métallique utilisées lors de la deuxième étape ont une taille variant de 10 nm à 100 µm et préférentiellement de 100 nm à 50 µm.

L'étape 2) de mélange du substrat avec les particules du métal ou de l'oxyde métallique peut par exemple être réalisée dans un mélangeur à poudres (lorsqu'il s'agit de substrats sous forme de poudre ou de fibres, tel que par exemple un mélangeur rotatif), ou bien par recouvrement du substrat par une couche de particules du métal ou de l'oxyde métallique (cas des substrats plans).

Bien entendu, la température à laquelle est réalisée le mélange du substrat avec les particules du métal ou de l'oxyde métallique n'est pas critique et peut varier en fonction de la nature du métal ou de l'oxyde métallique utilisé, entre la température ambiante et 250°C.

La durée de l'étape 2) de mélange du substrat avec les particules peut varier de 30 min à 2 heures, et encore plus préférentiellement la durée de cette étape de mélange est d'environ 1 heure.

Selon une forme de réalisation préférée de l'invention, l'étape 3) de traitement thermique est réalisée à une température variant de 200 à 400°C, étant entendu que cette température est choisie en fonction de la nature du métal à oxyder, de telle sorte qu'au sein de cette gamme de température elle soit inférieure à la température de fusion du métal considéré. Cette étape de traitement thermique permet d'oxyder le métal lorsqu'un métal est utilisé à l'étape 2) de mélange du substrat avec les particules de métal, mais également de décomposer thermiquement les espèces organiques provenant de l'agent de phosphatation ou de sulfuration et du solvant lorsqu'un solvant est utilisé.

L'étape 4) de réduction (encore appelée « étape de désoxydation ») peut par exemple être réalisée par exposition du substrat à une atmosphère d'argon à 5% en volume d'hydrogène pendant une durée variant de 1 à 2 heures.

L'étape 4) de réduction est de préférence réalisée à une température variant de 200 à 700°C. Cette étape permet de réduire l'oxyde métallique et/ou de sublimer l'oxyde métallique et/ou le métal afin de permettre la condensation des atomes de métalliques sur les atomes de phosphore, de soufre ou d'oxygène des groupements -O-P, -O-P-O, -O-S ou -O-S-O (sites de germination). Il est important de noter qu'au cours des différentes étapes du procédé conforme à l'invention, les particules de métal ou d'oxyde métallique utilisées ne passent jamais à l'état liquide. La taille nanométrique de ces particules fait qu'au cours de l'étape 4), l'oxyde métallique ou le métal considéré peut se sublimer à une température inférieure à sa température théorique de sublimation, c'est pourquoi les températures préconisées pour réaliser l'étape 4) peuvent être inférieures à la température de sublimation du métal ou de l'oxyde métallique considéré mais néanmoins être suffisantes provoquer sa sublimation.

Le matériau obtenu conformément à l'invention est un matériau composite constitué d'un substrat comportant un dépôt métallique.

Lorsque le matériau obtenu à l'issu du procédé conforme à l'invention est un matériau sous forme de poudre (substrat en poudre comportant un revêtement de métal, notamment de cuivre), celui peut ensuite être densifié, par exemple par compression uniaxiale à chaud (650°C, 15 bar, 20 min, sous vide).

L'invention a également pour objet les utilisations du procédé conforme à l'invention et tel que décrit précédemment, et notamment pour :
- la préparation de renforts pour la métallurgie des poudres,
- la préparation de renforts pour la fonderie,
- améliorer la conductivité thermique des matériaux.

La présente invention est illustrée par les exemples de réalisation suivants, auxquels elle n'est cependant pas limitée.

### EXEMPLES

Les matières premières utilisées dans les exemples qui suivent sont listées ci-après :
- Fibres de carbone (FC) micrométriques broyées ayant un diamètre de 10 µm environ, vendues sous les dénominations commerciales K223HG, XN100 et CN80C par la société Mitsubishi, leur longueur étant comprise entre 30 et 300 µm et plus précisément aux alentours de 10 µm ;
- Fibres de carbone (FC) nanométriques ayant un diamètre d'environ 150 nm, et une longueur pouvant aller jusqu'à une dizaine de microns, vendues sous la dénomination commerciale VGCNF par la société Showa Denko ;
- Fibres d'alumine d'un diamètre d'environ 10 µm vendues sous la dénomination commerciale Alumina Short Fibers par la société Saffil ;
- Particules de carbure de silicium vendues sous la dénomination commerciale LS5 par la société Lonza ;
- Poudre de diamant vendue sous la dénomination commerciale MBD4, MBD6 ou MBD8 par la société Henan Zhongxin Industry ;
- Substrat de silicium vendu sous la dénomination commerciale Wafer Si monocristallin par la société Prolog Semicor ;
- Poudre micronique de cuivre dendritique vendue sous la dénomination commerciale CHL10 par la société Ecka Granules Poudmet ;
- Poudre micronique de plomb oxydé vendue sous la dénomination commerciale Lead Powder 200 Mesh par la société Alfa Aesar ;
- Ester phosphorique vendu sous la dénomination commerciale Beycostat ® C213 par la société CECA-GERLAND ;
- Acide orthophosphorique en solution aqueuse à 85 % en poids vendu par la société Acros Organics ;
- Acide sulfurique en solution aqueuse à 20 % en poids, vendu par la société J. T. Baker ;
- Solvants : éthanol ; butanone ; (sociétés Acros Organics ou Fisher Bioblock)

Ces matières premières ont été utilisées telles que reçues des fabricants, sans purification supplémentaire.

### Exemple 1

### Dépôt de cuivre sur des fibres de carbone micrométriques

Dans cet exemple, un dépôt de cuivre a été réalisé sur des microfibres de carbone en utilisant un ester phosphorique à titre d'agent phosphatation.

### 1) Première étape : Fonctionnalisation du substrat (phosphatation) et mélange simultané du substrat avec du cuivre

4,29 g de cuivre dendritique, 0,71 g de microfibres de carbone K223HG, 3,5 mL d'un mélange éthanol / butanone (1:2 ; v:v) et 0,025 g de Beycostat ® C 213 ont été mélangés au mélangeur planétaire pendant environ 4 h à température ambiante.

### 2) Deuxième étape : Oxydation du cuivre

Le mélange résultant a ensuite été porté à une température de 400°C pendant 1 heure sous air afin de provoquer l'oxydation du cuivre dendritique et la décomposition thermique de toutes les espèces organiques.

### 3) Troisième étape : Dépôt du cuivre sur le substrat

Le mélange oxydé résultant a été désoxydé sous atmosphère réductrice Ar/H₂ pendant 1 heure à 400°C afin de provoquer la transformation de l'oxyde de cuivre en cuivre métallique ainsi que la sublimation concomitante de l'oxyde de cuivre et/ou du cuivre métallique puis la fixation du cuivre métallique sur le substrat en vue d'une mise en forme future (type pressage à chaud).

La figure 1 annexée est une photographie prise en microscopie électronique à balayage des fibres de carbone après le dépôt de cuivre (grossissement x 10000).

### Exemple 2

### Dépôt de cuivre sur des fibres de carbone micrométriques

Dans cet exemple un dépôt de cuivre a été réalisé sur des microfibres de carbone en utilisant de l'acide orthophosphorique à titre d'agent de phosphatation.

### 1) Première étape : Fonctionnalisation du substrat (phosphatation)

710 mg de microfibres de carbone ont été immergés dans 2 mL d'acide orthophosphorique (H₃PO₄) dilué dans de l'eau distillée (1:3, v/v) pendant 20 min à 80°C sous agitation magnétique.

Les fibres de carbone ont ensuite été rincées à l'eau distillée puis séchées.

### 2) Deuxième étape : Mélange du substrat fonctionnalisé avec du cuivre dendritique oxydé

Les microfibres de carbone fonctionnalisées ont ensuite été mélangées dans un mélangeur planétaire, à température ambiante, pendant environ 4 heures, à 6,62 g de poudre micronique de cuivre dendritique préalablement oxydé par calcination sous air pendant environ 1 heure à 400°C.

### 3) Troisième étape : Dépôt du cuivre

Le mélange résultant a ensuite été porté à une température de 400°C sous atmosphère réductrice Ar/H₂ pendant 1 heure à 400°C.

La figure 2 annexée est une photographie prise en microscopie électronique à balayage des fibres de carbone après le dépôt de cuivre (grossissement x 2200).

### Exemple 3

### Dépôt de plomb sur des fibres de carbone

Dans cet exemple un dépôt de plomb a été réalisé sur des microfibres de carbone en utilisant de l'acide orthophosphorique à titre d'agent de phosphatation.

### 1) Première étape : Fonctionnalisation du substrat (phosphatation)

710 mg de microfibres de carbone K223HG ont été immergés dans 2 mL d'acide orthophosphorique (H₃PO₄) dilué dans de l'eau distillée (1:3, v/v) pendant 20 min à 80°C sous agitation magnétique.

Les fibres de carbone ont ensuite été rincées à l'eau distillée puis séchées.

### 2) Deuxième étape : Mélange du substrat fonctionnalisé avec les particules de plomb oxydé

Les microfibres de carbone fonctionnalisées ont ensuite été mélangées dans un mélangeur planétaire pendant environ 4 heures à température ambiante avec 4,29 g de poudre micronique de plomb oxydé.

### 3) Troisième étape : Dépôt de plomb

Le mélange résultant a ensuite été désoxydé sous atmosphère réductrice Ar/H₂ pendant 1 heure à 400°C.

La figure 3 annexée est une photographie prise en microscopie électronique à balayage des fibres de carbone après le dépôt de plomb (grossissement x 1120).

### Exemple 4

### Dépôt de cuivre sur des fibres d'alumine

Dans cet exemple, un dépôt de cuivre a été réalisé sur des fibres d'alumine en utilisant un ester phosphorique à titre d'agent de phosphatation.

### 1) Première étape : Fonctionnalisation du substrat et mélange simultané du substrat avec le cuivre

4,29 g de cuivre dendritique, 710 mg de microfibres d'alumine, 3,5 mL d'un mélange éthanol / butanone (1:2 ; v:v) et 0,2 g de Beycostat ® C 213 ont été mélangés au mélangeur planétaire pendant environ 4 h à température ambiante.

### 2) Deuxième étape : Oxydation du cuivre

Le mélange résultant a ensuite été porté à une température de 400°C pendant 1 heure sous air.

### 3) Troisième étape : Dépôt du cuivre

Le mélange oxydé résultant a été désoxydé sous atmosphère réductrice Ar/H₂ pendant 1 heure à 400°C.

La figure 4 annexée est une photographie prise en microscopie électronique à balayage des fibres d'alumine après le dépôt de cuivre (grossissement x 5000).

### Exemple 5

### Dépôt de cuivre sur un substrat en carbure de silicium

Dans cet exemple, un dépôt de cuivre a été réalisé sur un substrat en carbure de silicium en utilisant un ester phosphorique à titre d'agent de phosphatation.

### 1) "Première étape : Fonctionnalisation du substrat et mélange simultané du substrat avec du cuivre

4,29 g de cuivre dendritique, 710 mg de poudre de carbure de silicium, 3,5 mL d'un mélange éthanol / butanone (1:2 ; v:v) et 0,2 g de Beycostat ® C 213 ont été mélangés au mélangeur planétaire pendant environ 4 h à température ambiante.

### 2) Deuxième étape : Oxydation du cuivre

Le mélange résultant a ensuite été porté à une température de 400°C pendant 1 heure sous air.

### 3) Troisième étape : Dépôt de cuivre

Le mélange oxydé résultant a été désoxydé sous atmosphère réductrice Ar/H₂ pendant 1 heure à 400°C.

La figure 5 annexée est une photographie prise en microscopie électronique à balayage du substrat après le dépôt de cuivre (grossissement x 10000).

### Exemple 6

### Dépôt de cuivre sur de la poudre de diamant

Dans cet exemple, un dépôt de cuivre a été réalisé sur de la poudre de diamant en utilisant un ester phosphorique à titre d'agent de phosphatation.

### 1) Première étape : Fonctionnalisation du substrat et mélange simultané du substrat avec le cuivre

4,29 g de cuivre dendritique, 710 mg de poudre de diamant, 3,5 mL d'un mélange éthanol / butanone (1:2 ; v:v) et 0,2 g de Beycostat ® C 213 ont été mélangés au mélangeur planétaire pendant environ 4 h à température ambiante.

### 2) Deuxième étape : Oxydation du cuivre

Le mélange résultant a ensuite été porté à une température de 400°C pendant 1 heure sous air.

### 3) Troisième étape : Dépôt du cuivre

Le mélange oxydé résultant a été désoxydé sous atmosphère réductrice Ar/H₂ pendant 1 heure à 400°C.

La figure 6 annexée est une photographie prise en microscopie électronique à balayage de la poudre de diamant après le dépôt de cuivre (grossissement x 2800).

### Exemple 7

### Dépôt de cuivre sur un substrat de silicium

Dans cet exemple, un dépôt de cuivre a été réalisé sur un substrat de silicium en utilisant un ester phosphorique à titre d'agent de phosphatation.

### 1) Première étape : Fonctionnalisation du substrat et mélange simultané du substrat avec du cuivre

4,29 g de cuivre dendritique, le substrat de silicium (dimensions : environ 1 cm x 1 cm), 3,5 mL d'un mélange éthanol / butanone (1:2 ; v:v) et 0,2 g de Beycostat ® C 213 ont été mélangés au mélangeur planétaire pendant environ 4 h à température ambiante.

### 2) Deuxième étape : Oxydation du cuivre

Le substrat résultant a ensuite été porté à une température de 400°C pendant 1 heure sous air.

### 3) Troisième étape : Dépôt de cuivre

Le mélange oxydé résultant a été désoxydé sous atmosphère réductrice Ar/H₂ pendant 1 heure à 400°C.

La figure 7 annexée est une photographie prise en microscopie électronique à balayage du substrat de silicium après le dépôt de cuivre (grossissement x 15170).

### Exemple 8

### Etude de la conductivité thermique et de la densité d'un matériau composite cuivre/diamant

La matériau composite cuivre/diamant a été préparé par compression uniaxiale à chaud (650°C, 15 bar, 20 min, sous vide) de la poudre de diamant préparée ci-dessus à l'exemple 6.

La conductivité thermique du composite cuivre/diamant élaboré par cette technique puis densifié par compression uniaxiale à chaud (650°C, 15 bar, 20 min, sous vide) a ensuite été mesurée avec un analyseur à flash laser vendu sous la dénomination commerciale LFA 457 MicroFlash® par la société Netzsch.

Elle a été trouvée supérieure à celle obtenue pour un composite comparatif classique cuivre allié/diamant préparé par simple mélange mécanique de la poudre de diamant et de cuivre et densifié par pressage uniaxial à chaud dans les mêmes conditions pour une même fraction volumique : 485 W/m.K (composite cuivre diamant conforme à l'invention) > 400 W/m.K (composite cuivre diamant comparatif ne faisant pas partie de l'invention).

Par ailleurs, d'autres composites cuivre/diamant (Cu/D) ont été préparés dans les mêmes conditions que celles décrites ci-dessus à l'exemple 6 avec de la poudre de diamant MBD6, en faisant varier la fraction volumique de la poudre de diamant par rapport au cuivre (10%, 20%, 30% et 40%) dans le but d'étudier l'effet de cette variation sur la densité, la conductivité thermique (mesurée par l'analyseur LFA 457 MicroFlash®) et le coefficient thermique (mesuré à l'aide d'un dilatomètre horizontal vendu sous la référence DIL 402C par la société Netzsch) des matériaux correspondants, après compression uniaxiale à chaud.

Les résultats sont présentés sur les figures 8, 9 et 10 annexées.

La figure 8 représente l'évolution des densités relatives (en %) des différents composites Cu/D en fonction de la fraction volumique en diamant.

La figure 9 représente l'évolution de la conductivité thermique (en W.m⁻¹.K⁻¹) en fonction de la fraction volumique en diamant, la courbe dont les points sont des carrés pleins correspondant au modèle prédictif de Maxwell (Maxwell JC. A Treatise on Electricity and Magnetism ; Oxford Universtity Press, 1873) et la courbe dont les points sont des triangles pleins correspondant aux données expérimentales.

La figure 10 représente l'évolution du coefficient d'expansion thermique (10⁻⁶°C⁻¹) en fonction de la fraction volumique en diamant ; la courbe dont les points sont des carrés pleins correspond au modèle prédictif de Kerner (Kerner EH., The elastic and thermo-plastic properties of composite media, Proc. of the Physical Society of London, 1956, 69(8), 808-813) et la courbe dont les points sont des triangles pleins correspond aux données expérimentales.

Les résultats de la figure 8 montrent que le procédé de dépôt de cuivre sur les particules de diamant fonctionnalisées permet d'obtenir des matériaux composites denses, avec des densités relatives comprises entre 97 et 100 %, ce qui prouve l'efficacité du dépôt de cuivre comme agent de liaison chimique entre la matrice et les renforts.

Les résultats de la figure 9 montrent que les conductivité thermiques augmentent avec le pourcentage de renfort (poudre de diamant) et suivent la tendance théorique.

Les résultats de la figure 10 montrent que la diminution du coefficient d'expansion thermique est inversement proportionnel à la fraction volumique en diamant (12.10^{-6°}C⁻¹) et suivent la tendance théorique.

### Exemple 9

### Dépôt de cuivre sur des fibres de carbone

Dans cet exemple, un dépôt de cuivre a été réalisé sur des microfibres de carbone en utilisant de l'acide sulfurique à titre d'agent de sulfuration.

### 1) Première étape : Fonctionnalisation du substrat (sulfuration)

700 mg de microfibres de carbone K223HG ont été immergés dans 100 mL d'acide sulfurique (H₂SO₄) à 20 % en masse dans de l'eau distillée pendant 30 min à 80°C sous agitation magnétique.

Les fibres de carbone ont ensuite été rincées à l'eau distillée puis séchées.

### 2) Deuxième étape : Mélange du substrat fonctionnalisé avec du cuivre dendritique

Les microfibres de carbone fonctionnalisées ont ensuite été mélangées dans un mélangeur planétaire, à température ambiante, pendant environ 4 heures, à 4,5 g de poudre micronique de cuivre.

### 3) Troisième étape : Oxydation du cuivre

Le mélange résultant a ensuite été porté à une température de 400°C pendant 2 heures sous air afin de provoquer l'oxydation du cuivre.

### 4) Quatrième étape : Dépôt du cuivre sur le substrat

Le mélange oxydé résultant a été désoxydé sous atmosphère réductrice Ar/H₂ pendant 2 heures à 400°C.

La figure 11 annexée est une photographie prise en microscopie électronique à balayage des fibres de carbone après le dépôt de cuivre.

## Revendications

1. Procédé de formation d'un dépôt métallique à la surface d'un substrat solide, ledit procédé étant **caractérisé en ce qu'**il comprend au moins :
1) une étape de fonctionnalisation d'au moins une partie de la surface du substrat par des groupements -O-P,-O-P-O, -O-S ou -O-S-O, lesdits groupements étant liés à la surface du substrat par l'intermédiaire d'un atome d'oxygène, ladite fonctionnalisation étant réalisée par mise en contact du substrat avec un agent de phosphatation, respectivement de sulfuration ;
2) une étape de mélange du substrat avec des particules, sous forme de poudre de taille variant entre 10 nm et 100 µm, d'un métal ou d'un oxyde métallique se sublimant à une température inférieure à 1000°C, soit simultanément à l'étape 1) de fonctionnalisation, soit après ladite étape de fonctionnalisation ;
3) une étape de traitement thermique du mélange obtenu ci-dessus à l'issue de l'étape 2), à une température variant de 100 à 400 °C ; étant entendu que ladite étape 3) n'est réalisée que lorsqu'un métal est utilisé à l'étape 2) ci-dessus, ladite étape 3) étant en outre conduite à une température inférieure à la température de fusion du métal considéré et à l'air pour oxyder ledit métal et obtenir un oxyde métallique ;
4) une étape de réduction sous atmosphère réductrice, à une température comprise entre 0,1 T_{f} et une température inférieure à T_{f}, T_{f} étant la température de fusion, exprimée en Kelvin, de l'oxyde métallique obtenu à l'étape 3) ou de l'oxyde métallique utilisé à l'étape 2), pour provoquer la réduction dudit l'oxyde métallique et la sublimation concomitante du métal et/ou de l'oxyde métallique puis la fixation des atomes métalliques sur les atomes de phosphore des groupements -O-P ou sur les atomes de soufre des groupements O-S ou sur l'atome d'oxygène libre des groupements O-P-O ou -O-S-O liés au substrat.

2. Procédé selon la revendication 1, **caractérisé en ce que** l'étape de fonctionnalisation est réalisée par immersion du substrat dans un agent de phosphatation ou de sulfuration, lesdits agents étant liquides ou en solution dans un solvant.

3. Procédé selon la revendication 1 ou 2, **caractérisé en ce que** l'agent de phosphatation est choisi parmi l'acide phosphorique, les esters phosphoriques, l'éthylphosphate ou le butylphosphate.

4. Procédé selon l'une quelconque des revendications 1 à 3, **caractérisé en ce que** l'agent de sulfuration est l'acide sulfurique.

5. Procédé selon l'une quelconque des revendications précédentes, **caractérisé en ce que** l'étape de fonctionnalisation est réalisée à une température variant de 60 à 200°C.

6. Procédé selon l'une quelconque des revendications précédentes, **caractérisé en ce que** la durée de l'étape de fonctionnalisation varie de 15 minutes à 4 heures.

7. Procédé selon l'une quelconque des revendications précédentes, **caractérisé en ce que** le substrat est choisi parmi les substrats sous forme de poudre, de microfibres et de nanofibres et les substrats plans.

8. Procédé selon l'une quelconque des revendications précédentes, **caractérisé en ce que** les métaux et oxydes métalliques se sublimant à basse température sont choisis parmi les métaux et oxydes métalliques se sublimant à une température inférieure à 500°C.

9. Procédé selon l'une quelconque des revendications précédentes, **caractérisé en ce que** les métaux se sublimant à basse température sont choisis parmi le cuivre, le plomb, le nickel et le magnésium.

10. Procédé selon l'une quelconque des revendications 1 à 7, **caractérisé en ce que** les oxydes métalliques sont choisis parmi l'oxyde de cuivre dendritique, l'oxyde de plomb et l'oxyde de nickel.

11. Procédé selon l'une quelconque des revendications précédentes, **caractérisé en ce que** l'étape 4) de réduction est réalisée par exposition du substrat à une atmosphère d'argon à 5% en volume d'hydrogène pendant une durée variant de 1 à 2 heures.

12. Procédé selon l'une quelconque des revendications précédentes, **caractérisé en ce que** l'étape de réduction est réalisée à une température variant de 200 à 700°C.

13. Utilisation du procédé tel que défini à l'une quelconque des revendications 1 à 12, pour la préparation de renforts pour la métallurgie des poudres ou pour la fonderie.

14. Utilisation du procédé tel que défini à l'une quelconque des revendications 1 à 12, pour améliorer la conductivité thermique des matériaux.

## Patentansprüche

1. Verfahren zur Herstellung einer Metallablagerung auf der Oberfläche eines festen Substrats, wobei das Verfahren **dadurch gekennzeichnet ist, dass** es mindestens umfasst:
1) einen Funktionalisierungsschritt mindestens eines Teils der Oberfläche des Substrats durch Gruppen -O-P, -O-P-O, -O-S oder -O-S-O, wobei die Gruppen an die Oberfläche des Substrats mit Hilfe eines Sauerstoffatoms gebunden sind, wobei die Funktionalisierung durch Inkontaktversetzen des Substrats mit einem Phosphatierungs- beziehungsweise Sulfidierungsmittel erfolgt,
2) einen Mischschritt des Substrats mit Partikeln in Form von Pulver mit einer Größe von 10 nm bis 100 µm, eines Metalls oder eines Metalloxids mit Sublimation bei einer Temperatur unter 1000 °C, entweder gleichzeitig mit dem Funktionalisierungschritt 1) oder nach dem Funktionalisierungsschritt ;
3) einen Schritt der thermischen Behandlung des hier oben nach Abschluss von Schritt 2) erhaltenen Gemischs bei einer Temperatur von 100 bis 400 °C; wobei es sich versteht, dass der Schritt 3) nur dann durchgeführt wird, wenn in obigem Schritt 2) ein Metall verwendet wurde, wobei der Schritt 3) ferner bei einer Temperatur unter der Schmelztemperatur des entsprechenden Metalls durchgeführt wird und an der Luft, damit das Metall oxidiert und man ein Metalloxid erhält,
4) einen Reduktionsschritt unter Reduktionsatmosphäre bei einer Temperatur zwischen 0,1 T_{f} und einer Temperatur unter T_{f} inklusive, wobei T_{f} die Schmelztemperatur ist, ausgedrückt in Kelvin, des in Schritt 3) erhaltenen Metalloxids oder des in Schritt 2) verwendeten Metalloxids, um die Reduktion des Metalloxids und die gleichzeitige Sublimation des Metalls und/oder des Metalloxids, gefolgt von der Fixierung der Metallatome auf den Phosphoratomen der Gruppen -O-P oder auf den Schwefelatomen der Gruppen O-S oder auf dem freien Sauerstoffatom der Gruppen O-P-O oder -O-S-O, gebunden an das Substrat, zu veranlassen.

2. Verfahren nach Anspruch 1, **dadurch gekennzeichnet, dass** der Funktionalisierungsschritt durch Eintauchen des Substrats in ein Phosphatierungs- oder Sulfidierungsmittel erfolgt, wobei die Mittel flüssig oder gelöst in einem Lösungsmittel sind.

3. Verfahren nach Anspruch 1 oder 2, **dadurch gekennzeichnet, dass** das Phosphatierungsmittel aus der Phosphorsäure, den Phosphorestern, dem Ethylphosphat oder dem Butylphosphat ausgewählt ist.

4. Verfahren nach einem der Ansprüche 1 bis 3, **dadurch gekennzeichnet, dass** das Sulfidierungsmittel die Schwefelsäure ist.

5. Verfahren nach einem der vorangehenden Ansprüche, **dadurch gekennzeichnet, dass** der Funktionalisierungsschritt bei einer Temperatur von 60 bis 200 °C durchgeführt wird.

6. Verfahren nach einem der vorangehenden Ansprüche, **dadurch gekennzeichnet, dass** die Dauer des Funktionalisierungsschritts von 15 Minuten bis 4 Stunden schwankt.

7. Verfahren nach einem der vorangehenden Ansprüche, **dadurch gekennzeichnet, dass** das Substrat aus den Substraten in Form von Pulver, von Mikrofasern und von Nanofasern und den ebenen Substraten ausgewählt ist.

8. Verfahren nach einem der vorangehenden Ansprüche, **dadurch gekennzeichnet, dass** die Metalle und Metalloxide, die bei niedriger Temperatur sublimieren, aus den Metallen und Metalloxiden ausgewählt sind, die bei einer Temperatur unter 500 °C sublimieren.

9. Verfahren nach einem der vorangehenden Ansprüche, **dadurch gekennzeichnet, dass** die Metalle, die bei niedriger Temperatur sublimieren, aus dem Kupfer, dem Blei, dem Nickel und dem Magnesium ausgewählt sind.

10. Verfahren nach einem der Ansprüche 1 bis 7, **dadurch gekennzeichnet, dass** die Metalloxide aus dem dendritischen Kupferoxid, dem Bleioxid und dem Nickeloxid ausgewählt sind.

11. Verfahren nach einem der vorangehenden Ansprüche, **dadurch gekennzeichnet, dass** der Reduktionsschritt 4) durch Exposition des Substrats in einer Argonatmosphäre mit 5 Vol.-% Wasserstoff während einer Dauer von 1 bis 2 Stunden durchgeführt wird.

12. Verfahren nach einem der vorangehenden Ansprüche, **dadurch gekennzeichnet, dass** der Reduktionsschritt bei einer Temperatur von 200 bis 700 °C durchgeführt wird.

13. Verwendung des Verfahrens nach einem der Ansprüche 1 bis 12 zur Herstellung von Verstärkungen für die Pulvermetallurgie oder für die Gießerei.

14. Verwendung des Verfahrens nach einem der Ansprüche 1 bis 12 zur Verbesserung der thermischen Konduktivität der Materialien.

## Claims

1. A method for forming a metal deposit on the surface of a solid substrate, said method being **characterized in that** it at least comprises:
1) a functionalisation step of at least one part of the substrate surface with -O-P, -O-P-O, -O-S or-O-S-O groups, said groups being bonded on the surface of the substrate via an oxygen atom, said functionalisation being performed by contacting the substrate with a phosphating, respectively sulfurizing, agent;
2) a step to mix the substrate with particles in powder form of size varying between 10 nm and 100 µm of a metal or metal oxide subliming at a temperature lower than 1000°C, either simultaneously with the functionalisation step 1) or after said functionalisation step;
3) a heat treatment step of the mixture obtained above after step 2), at a temperature varying from 100 to 400 °C; on the understanding that said step 3) is only performed when a metal is used at above step 2), said step 3) also being conducted at a temperature lower than the melting point of the metal under consideration, and in air to oxidize said metal and to obtain a metal oxide;
4) a reduction step in a reducing atmosphere, at a temperature between 0.1 Tₘ and a temperature lower than Tₘ, Tₘ being the melting point expressed in Kelvins of the metal oxide obtained at step 3) or the metal oxide used at step 2), to cause the reduction of said metal oxide and concomitant subliming of the metal and/or metal oxide followed by attaching of the metal atoms onto the phosphorus atoms of the -0-P groups or onto the sulfur atoms of the O-S groups or onto the free oxygen atom of the O-P-O or -O-S-O groups bonded to the substrate.

2. The method according to claim 1, **characterized in that** the functionalisation step is performed by immersion of the substrate in a phosphating or sulfurizing agent, said agents being liquid or in solution in a solvent.

3. The method according to claim 1 or 2, **characterized in that** the phosphating agent is selected from among phosphoric acid, phosphoric esters, ethylphosphate or butylphosphate.

4. The method according to any of claims 1 to 3, **characterized in that** the sulfurizing agent is sulfuric acid.

5. The method according to any of the preceding claims, **characterized in that** the functionalisation step is conducted at a temperature varying from 60 to 200 °C.

6. The method according to any of the preceding claims, **characterized in that** the duration of the functionalisation step varies from 15 minutes to 4 hours.

7. The method according to any of the preceding claims, **characterized in that** the substrate is selected from among substrates in the form of a powder, microfibres and nanofibres, and planar substrates.

8. The method according to any of the preceding claims, **characterized in that** the metals and metal oxides subliming at low temperature are selected from among metals and metal oxides subliming at a temperature lower than 500 °C.

9. The method according to any of the preceding claims, **characterized in that** the metals subliming at low temperature are selected from among copper, lead, nickel and magnesium.

10. The method according to any of claims 1 to 7, **characterized in that** the metal oxides are selected from among dendritic copper oxide, lead oxide and nickel oxide.

11. The method according to any of the preceding claims, **characterized in that** the reduction step 4) is performed by exposure of the substrate to an argon atmosphere with 5 volume % hydrogen for a time varying from 1 to 2 hours.

12. The method according to any of the preceding claims, **characterized in that** the reduction step is conducted at a temperature varying from 200 to 700 °C.

13. Use of the method such as defined in any of claims 1 to 12, to prepare reinforcements for powder metallurgy or the foundry industry.

14. Use of the method such as defined in any of claims 1 to 12, to improve the thermal conductivity of materials.
